# EUROPÄISCHE PATENTSCHRIFT

(11) **EP 2 171 138 B1**
(45) Veröffentlichungstag und Bekanntmachung des Hinweises auf die Patenterteilung: **15.05.2013**
(21) Anmeldenummer: 08784791.9
(22) Anmeldetag: 16.07.2008
(51) Int. Cl.: D01D 5/092, D01F 6/62

(54) **SPINNVERFAHREN**
SPINNING METHOD
PROCÉDÉ DE FILAGE

(30) Priorität: 21.07.2007 EP 07014367
(43) Veröffentlichungstag der Anmeldung: 07.04.2010
(73) Patentinhaber: API Institute, 7801 CG Emmen (NL)
(72) Erfinder: KRINS, Bastiaan, NL-7827 RE Emmen (NL); BOER, Johannes Frederik, NL-6823 JV Arnhem (NL)
(74) Vertreter: Oberlein, Gerriet H. R.
(86) Internationale Anmeldenummer: PCT/EP2008/005783
(87) Internationale Veröffentlichungsnummer: WO 2009/012916

(56) Entgegenhaltungen:
- WO-A-01/18288
- WO-A-96/20299
- WO-A-2004/005594
- JP-A- 3 234 811

## Beschreibung

Die vorliegende Erfindung betrifft ein Verfahren zum Spinnen eines Multifilamentgarns aus einem thermoplastischen Material umfassend die Schritte, bei welchem das aufgeschmolzene Material durch eine Vielzahl von Düsenlöchern einer Spinndüse zu einem Filamentbündel mit vielen Filamenten extrudiert und nach dem Erstarren als Multifilamentgarn aufgewickelt wird, und bei welchem das Filamentbündel unterhalb der Spinndüse abgekühlt wird.

Weiterhin betrifft die vorliegende Erfindung Multifilamentgarne, insbesondere Polyestermultifilamentgarne und Corde, die solche Polyesterfilamentgarne enthalten.

Ein Verfahren wie oben beschrieben ist aus der WO 2004/005594 bekannt. Dabei wird das Filamentbündel unterhalb der Spinndüse in zwei Stufen abgekühlt, wobei das Filamentbündel unterhalb der Spinndüse in einer ersten Abkühlzone zuerst mittels einer Queranblasung durch ein gasförmiges Kühlmedium und mittels einer der Queranblasung gegenüberliegenden Absaugung des gasförmigen Kühlmediums abgekühlt wird, und danach in einer zweiten Abkühlzone unterhalb der ersten Abkühlzone das Filamentbündel im wesentlichen durch Selbstansaugung von in der Umgebung des Filamentbündels befindlichem gasförmigen Kühlmedium weiter abgekühlt wird. Zwar bewirkt das in der WO 2004/005594 beschriebene Verfahren eine effektive Abkühlung der extrudierten Filamente.

Jedoch besteht ein Bedürfnis, ein Multifilamentgarn spinnen zu können, das einen hohen Gesamttiter, eine Dimensionsstabilität, die zumindest so gut ist, wie die Dimensionsstabilität der aus dem Verfahren von WO 2004/005594 resultierenden Garne, und ein akzeptables Laufverhalten aufweist.

Dabei bedeutet der im folgenden mit Ds abgekürzte Begriff "Dimensionsstabilität" die Summe aus der Dehnung des Garns in % nach Anlegen einer spezifischen Kraft von 410 mN/tex ("elongation at specific tension") EAST und des Heißluftschrumpfs ("hot air shrinkage") HAS in % bei 180 °C, einer Vorspannung von 5 mN/tex und über eine Messdauer von 2 Minuten, also Ds = EAST + HAS, wobei HAS den Absolutwert des Heißluftschrumpfs meint.

Ferner beinhaltet der Begriff "Laufverhalten" die Flusenzahl pro 10 kg Garn und die Fadenbruchzahl pro 1000 kg Garn.

Daher stellt sich die vorliegende Erfindung die Aufgabe, ein Verfahren zur Verfügung zu stellen, womit aus einem thermoplastischem Material ein Multifilamentgarn gesponnen werden kann, das einen hohen Gesamttiter, eine Dimensionsstabilität, die zumindest so gut ist, wie die Dimensionsstabilität der aus dem Verfahren von WO 2004/005594 resultierenden Garne, und ein akzeptables Laufverhalten aufweist.

Diese Aufgabe wird gelöst durch ein Verfahren zum Spinnen eines Multifilamentgarns aus einem thermoplastischen Material umfassend die Schritte, bei welchem das aufgeschmolzene Material durch eine Spinndüse zu einem Filamentbündel mit vielen Filamenten extrudiert und nach dem Erstarren als Multifilamentgarn aufgewickelt wird, wobei die Spinndüse eine Vielzahl von Düsenlöchern aufweist, und die Enden der Löcher, an denen die Filamente austreten, eine Düsenlochaustrittsebene bilden, und wobei das Filamentbündel unterhalb der Spinndüse in einer ersten Abkühlzone zuerst mittels mindestens einer Queranblasung durch ein gasförmiges Kühlmedium und mittels einer dieser Queranblasung gegenüberliegenden Absaugung des gasförmigen Kühlmediums abgekühlt wird, und danach in einer zweiten Abkühlzone unterhalb der ersten Abkühlzone das Filamentbündel durch Selbstansaugung von in der Umgebung des Filamentbündels befindlichem gasförmigen Kühlmedium weiter abgekühlt wird, dadurch gekennzeichnet, dass in der ersten Abkühlzone die mindestens eine Queranblasung des gasförmigen Kühlmediums über eine Anblasstrecke AC der Länge L erfolgt, wobei die Anblasstrecke AC einen oberen den Düsenlöchern zugewandten Anfang A und ein unteres von den Düsenlöchern abgewandtes Ende C aufweist, und der Anblasstrecke AC gegenüber eine Strecke BD angeordnet ist, welche einen den Düsenlöchern zugewandten Anfang B und ein von den Düsenlöchern abgewandtes Ende D aufweist, und die zwischen A und B gedachte Strecke AB parallel zur Düsenlochaustrittsebene verläuft, wobei die Strecke BD die Länge L hat, und wobei die Strecke BD unterteilt ist in eine offene Absaugstrecke BX der Länge L_{BX}, über welche das gasförmige Kühlmedium abgesaugt wird, und in eine geschlossenen Strecke XD der Länge L_{XD}, wobei das Verhältnis L_{BX} : L_{XD} im Bereich von 0,15 : 1 bis 0,5 : 1 liegt.

Mit dem erfindungsgemäßen Verfahren ist es überraschenderweise möglich, ohne jegliche Verklebung Filamentbündel aus thermoplastischem Material direkt aus der Spinndüse zu spinnen ("direct spinning"), deren Gesamttiter 1800 dtex und darüber beträgt, wobei das Laufverhalten, d.h. die Flusenzahl pro 10 kg Garn und auch die Fadenbruchzahl pro 1000 kg Garn deutlich kleiner ist als bei einem Multifilamentgarn, dessen in WO 2004/005594 beschriebenes Herstellungsverfahren sich von dem erfindungsgemäßen Verfahren nur dadurch unterscheidet, dass in der ersten Abkühlzone die Absaugung des gasförmigen Kühlmediums über die gesamte Länge BD = L erfolgt. Ferner ist die Dimensionsstabilität des resultierenden Multifilamentgarns, Ds = EAST + HAS, zumindest so gut wie Ds der Garne, die aus dem in WO 2004/005594 beschriebenen Verfahren resultieren.

Auch beim Spinnen von Multifilamentgarnen mit einem Gesamttiter unterhalb von 1800 dtex verbessert das erfindungsgemäße Verfahren die Qualität des Spinnprozesses im Vergleich zum in WO 2004/005594 beschriebenen Verfahren in Gestalt einer deutlich verringerten Flusenzahl pro 10 kg Garn und einer ebenfalls deutlich kleineren Fadenbruchzahl pro 1000 kg Garn bei mindestens gleich guter Dimensionsstabilität.

Um die genannten vorteilhaften Effekte des erfindungsgemäßen Verfahrens zu realisieren, ist es erfindungswesentlich, dass die Strecke BD unterteilt ist in eine offene Absaugstrecke BX der Länge L_{BX}, über welche das gasförmige Kühlmedium abgesaugt wird, und in eine geschlossene Strecke XD der Länge L_{XD}, wobei das Verhältnis L_{BX}: L_{XD} im Bereich von 0,15 : 1 bis 0,5 : 1 liegt.

Ist die Strecke BD nicht in eine offene Absaugstrecke BX der Länge L_{BX} und in eine geschlossene Strecke XD der Länge L_{XD} unterteilt, sodass die Absaugung in der ersten Abkühlzone über die gesamte Länge BD = L erfolgt, kommt es bei ansonsten gleichen Verfahrensbedingungen
- entweder zu einer derart intensiven Verklebung der Filamente, dass es vollkommen unmöglich ist, ein Filamentgarn mit einem Gesamttiter von 1800 dtex oder gar darüber zu spinnen (Schwarz-weiß - Effekt)
- oder das Spinnen eines Multifilamentgarns mit einem Gesamttiter von 1800 dtex oder darüber ist zwar durch Absenkung des Streckverhältnisses möglich, liefert aber ein Multifilamentgarn mit inakzeptabel hohen Werten der Flusenzahl pro 10 kg Garn und der Fadenbruchzahl pro 1000 kg Garn. Zudem besitzt das Garn eine zu geringe Dimensionsstabilität, d.h. einen zu großen Wert von Ds = EAST + HAS.

Bei einem Gesamttiter unterhalb von 1800 dtex lässt sich zwar auch mit einer über die gesamte Länge BD = L offenen Absaugstrecke ein Filamentbündel erspinnen. Jedoch ist bei ansonsten gleichen Bedingungen wie im erfindungsgemäßen Verfahren die Flusenzahl und die Zahl der Fadenbrüche deutlich höher als im erfindungsgemäßen Verfahren.

Erfindungsgemäß liegt das Verhältnis L_{BX} : L_{XD} im Bereich von 0,15 : 1 bis 0,5 : 1. Bei einem Verhältnis L_{BX} : L_{XD}, das kleiner ist als 0,15 : 1 reicht der auf die Filamente ausgeübte Abkühlungseffekt nicht aus und es kommt zur Verklebung der Filamente. Bei einem Verhältnis L_{BX} : L_{XD}, das größer ist als 0,5 : 1 kommt kein ausreichend stabiles Laufverhalten zustande.

In einer bevorzugten Ausführungsform des erfindungsgemäßen Verfahrens liegt das Verhältnis L_{BX} : L_{XD} im Bereich von 0,2 : 1 bis 0,4 : 1, besonders bevorzugt im Bereich von 0,25 : 1 bis 0,35 : 1 und ganz besonders bevorzugt im Bereich von 0,27 : 1 bis 0,33: 1.

Die absolute Länge L_{BX} der Absaugstrecke BX und die absolute Länge der geschlossenen Strecke L_{XD} der geschlossenen Strecke XD ist - solange das resultierende Verhältnis L_{BX} : L_{XD} im erfindungsgemäßen Bereich liegt - in weiten Bereichen einstellbar. Um die vorstehend beschriebenen vorteilhaften Effekte des erfindungsgemäßen Verfahrens besonders ausgeprägt zu erhalten, wird es bevorzugt, dass L_{BX} eine Länge im Bereich von 5 cm bis 50 cm und L_{XD} eine Länge im Bereich von 20 cm bis 150 cm hat. Besonders bevorzugt wird das erfindungsgemäße Verfahren mit Werten von L_{BX} im Bereich von 10 cm bis 25 cm und mit Werten von L_{XD} im Bereich von 35 cm bis 75 cm durchgeführt. Ganz besonders bevorzugt wird das erfindungsgemäße Verfahren mit Werten von L_{BX} im Bereich von 12 cm bis 21 cm und mit Werten von L_{XD} im Bereich von 49 cm bis 58 cm durchgeführt.

Erfindungsgemäß verläuft die zwischen A und B gedachte Strecke parallel zur Düsenlochaustrittsebene. Zur gedachten Strecke AB bildet die Anblasstrecke AC einen Winkel α und die Absaugstrecke BX einen Winkel β, wobei die Beträge von α und β gleich oder verschieden sein können. In einer bevorzugten Ausführungsform des erfindungsgemäßen Verfahrens weist die Anblasstrecke AC zur gedachten Strecke AB einen Winkel α von 60° bis 90° auf und die Absaugstrecke BX weist zur gedachten Strecke AB einen Winkel β von 60° bis 90° auf.

In einer besonders bevorzugten Ausführungsform des erfindungsgemäßen Verfahrens weist die Anblasstrecke AC zur gedachten Strecke AB einen Winkel α von 90° auf und die Absaugstrecke BX weist zur gedachten Strecke AB einen Winkel β von 90° auf.

In einer weiteren besonders bevorzugten Ausführungsform des erfindungsgemäßen Verfahrens weist die Anblasstrecke AC zur gedachten Strecke AB einen Winkel α von 60° bis < 90° auf und die Absaugstrecke BX weist zur gedachten Strecke AB einen Winkel β von 90° auf.

Grundsätzlich ist es bei der Durchführung des erfindungsgemäßen Verfahrens möglich, dass der Winkel β, den die Absaugstrecke BX zur gedachten Strecke AB bildet, verschieden ist von dem Winkel β', den die Strecke XD zur gedachten Strecke AB bildet. Jedoch wird das erfindungsgemäße Verfahren vorzugsweise so durchgeführt, dass die Winkel β und β' gleich sind.

Im erfindungsgemäßen Verfahren wird das Filamentbündel in der ersten Abkühlzone durch das gasförmige Kühlmedium querangeblasen und mittels einer der Queranblasung gegenüberliegenden Absaugung durch die Absaugstrecke BX abgekühlt. Dies kann z.B. derart erfolgen, dass das Filamentbündel zwischen der Anblasstrecke AC der Länge L und der Absaugstrecke BX der Länge L_{BX} hindurch geführt wird. Eine weitere Möglichkeit besteht darin, den Filamentstrom zu teilen und beispielsweise in der Mitte zwischen zwei Filamentströmen in der ersten Abkühlzone eine Anblasstrecke AC der Länge L einzurichten, z.B. in Gestalt eines perforierten Rohrs der Länge L. In dieser Ausführungsform kann man dann das gasförmige Kühlmedium von der Mitte der Filamentbündel über die Anblasstrecke AC der Länge L aus durch die Filamentbündel nach außen blasen und durch die Absaugstrecke BX der Länge L_{BX} absaugen. Des weiteren kann das erfindungsgemäße Verfahren auch so durchgeführt werden, dass ein in der Mitte der Filamentströme verlaufendes perforiertes Rohr als Absaugstrecke BX der Länge L_{BX} fungiert und das gasförmige Kühlmedium absaugt, das über die Anblasstrecke AC der Länge L von außen nach innen querangeblasen wird.

Es ist für das erfindungsgemäße Verfahren bevorzugt, wenn die Anströmgeschwindigkeit des gasförmigen Kühlmediums in der ersten Abkühlzone zwischen 0,1 und 1 m/s beträgt. Bei diesen Geschwindigkeiten kommt es zu einer gleichmäßigen Abkühlung weitgehend ohne Verwirbelungen und Ausbildung von Haut/Kern-Unterschieden bei der Kristallisation.

In einer weiteren bevorzugten Ausführungsform des erfindungsgemäßen Verfahrens wird das gasförmige Kühlmedium, bevor es in der ersten Abkühlzone der mindestens einen Queranblasung zugeführt wird, mittels einer ersten Temperiervorrichtung temperiert, d.h. abgekühlt oder erwärmt. Diese Ausführungsform erlaubt eine von der Umgebungstemperatur unabhängige Prozessführung, was sich vorteilhaft auf die Dauerstabilität des Verfahrens, z.B. hinsichtlich Tag-Nacht bzw. Sommer-Winter-Unterschieden, auswirkt.

Die zweite Stufe der Abkühlung wird im erfindungsgemäßen Verfahren mittels Selbstansaugung ("self suction yarn cooling") durchgeführt. Dabei reißt das Filamentbündel das in seiner Umgebung befindliche gasförmige Kühlmedium, z.B. Umgebungsluft, mit sich und wird dabei weiter abgekühlt. In diesem Fall kommt es zu einer Strömung des gasförmigen Kühlmediums, die weitgehend parallel zur Laufrichtung des Filamentbündels verläuft. Dabei ist es wichtig, dass das gasförmige Kühlmedium wenigstens von zwei Seiten an das Filamentbündel herankommt.

Dies kann im erfindungsgemäßen Verfahren dadurch erreicht werden, dass die Selbstansaugeinheit durch zwei perforierte und zum Filamentbündel parallel verlaufende Materialien, wie z.B. perforierte Platten, gebildet wird. Die Länge der Platten beträgt mindestens 10 cm und kann nach oben hin durchaus bis zu mehreren Metern betragen. Durchaus üblich sind Längen für diese Selbstansaugungsstrecke von 30 cm bis 150 cm, die auch für das erfindungsgemäße Verfahren geeignet sind.

Auf die eben beschriebenen Weise lässt sich eine bevorzugte Ausführungsform des erfindungsgemäßen Verfahrens durchführen, wobei in der zweiten Abkühlzone das Filamentbündel so zwischen perforierten Materialien, wie z.B. perforierten Platten, durchgeführt wird, dass das gasförmige Kühlmedium durch Selbstansaugung der Filamente des Filamentbündels von zwei Seiten auf die Filamente treffen kann.

In einer weiteren bevorzugten Ausführungsform des erfindungsgemäßen Verfahrens wird das Filamentbündel in der zweiten Abkühlzone durch ein perforiertes Rohr geführt. Solche "Self-suction-Rohre" sind dem Fachmann bekannt. Sie ermöglichen das Mitreißen des gasförmigen Abkühlmediums durch das Filamentbündel in einer Weise, die Verwirbelungen weitgehend vermeidet. Dabei hat das perforierte Rohr eine Porosität P_{Rohr} = Fₒ/F im Bereich von 0,1 bis 0,9 und besonders bevorzugt im Bereich von 0,30 bis 0,85 , wobei Fₒ die offene Mantelfläche des Rohres und F die gesamte Mantelfläche des Rohres bedeutet.

Jedoch kann die zweite Abkühlzone auch dergestalt als "Self-suction-Zone" ausgebildet sein, dass ein Schacht mit quadratischer oder rechteckiger Grundfläche gebildet wird, wobei die Wände des Schachts aus zwei einander gegenüberliegenden geschlossenen Platten und aus zwei einander gegenüberliegenden porösen Platten gebildet werden. Dabei weist die eine poröse Platte eine Porosität P₁ = Fₒ₁/F₁ auf, wobei Fₒ₁ die offene Fläche dieser Platte und F₁ die gesamte Fläche dieser Platte bedeutet. Ferner weist die andere poröse Platte eine Porosität P₂ = Fₒ₂/F₂ auf, wobei Fₒ₂ die offene Fläche dieser Platte und F₂ die gesamte Fläche dieser Platte bedeutet. Dabei kann die Porosität der einen Platte P₁ gleich oder verschieden sein von der Porosität P₂ der anderen Platte. Die Werte von P₁ und die von P₂ liegen vorzugsweise im Bereich von 0,1 bis 0,9, besonders bevorzugt im Bereich von 0,2 bis 0,85.

Es ist möglich, das Kühlmedium, welches in der zweiten Abkühlzone durch das Filamentbündel angesaugt wird, zu temperieren, z.B. durch die Verwendung von Wärmeaustauschern. Diese Ausführungsform erlaubt eine von der Umgebungstemperatur unabhängige Prozessführung, was sich vorteilhaft auf die Dauerstabilität des Verfahrens, z.B. hinsichtlich Tag-Nacht bzw. Sommer-Winter-Unterschieden, auswirkt.

Zwischen der Spinndüse oder Düsenplatte und dem Beginn der ersten Abkühlzone befindet sich üblicherweise noch ein Heizrohr. Abhängig vom Filamenttyp ist dieses dem Fachmann geläufige Element zwischen 10 und 40 cm lang.

Wie bereits erwähnt, umfasst das erfindungsgemäße Verfahren in der ersten Abkühlzone mindestens eine Queranblasung durch ein gasförmiges Kühlmedium. Dies bedeutet, dass die erste Abkühlzone nicht nur eine erste Queranblasung sondern auch eine zweite, dritte usw. Queranblasung aufweisen kann, wobei diese Queranblasungen auf der Anblasstrecke AC unmittelbar nacheinander angeordnet sind und in Summe die Länge L aufweisen. Dabei kann grundsätzlich jede dieser Queranblasungen mit einer Anblasmenge an gasförmigem Kühlmedium betrieben werden, die unabhängig einstellbar ist von den Anblasmengen an gasförmigem Kühlmedium, mit denen die jeweils anderen Queranblasungen betrieben werden. Ferner kann grundsätzlich jede dieser Queranblasungen mit einer Temperatur des gasförmigem Kühlmedium betrieben werden, die unabhängig einstellbar ist von den Temperaturen der gasförmigen Kühlmedien, mit denen die jeweils anderen Queranblasungen betrieben werden.

In einer bevorzugten Ausführungsform des erfindungsgemäßen Verfahrens weist die erste Abkühlzone auf der Anblasstrecke AC eine erste Queranblasung und eine unmittelbar daran anschließende zweite Queranblasung auf, wobei die erste und zweite Queranblasung in Summe die Länge L aufweisen, und wobei die erste Queranblasung mit einer Anströmgeschwindigkeit V₁₁ des gasförmigen Kühlmediums betrieben wird, und die zweite Queranblasung mit einer Anströmgeschwindigkeit des gasförmigen Kühlmediums V₁₂ betrieben wird, und wobei V₁₁ verschieden ist von V₁₂.

In einer weiteren bevorzugten Ausführungsform des erfindungsgemäßen Verfahrens weist die erste Abkühlzone auf der Anblasstrecke AC eine erste Queranblasung und eine unmittelbar daran anschließende zweite Queranblasung auf, wobei die erste und zweite Queranblasung in Summe die Länge L aufweisen, und wobei die erste Queranblasung mit einer Temperatur T₁₁ des gasförmigen Kühlmediums betrieben wird und die zweite Queranblasung mit einer Temperatur T₁₂ des gasförmigen Kühlmediums betrieben wird, und wobei T₁₁ verschieden ist von T₁₂.

Durch die o.g. beiden Ausführungsformen wird es möglich, die Abkühlbedingungen in der ersten Abkühlzone besonders genau an wechselnde Abkühlerfordernisse anzupassen.

Das erfindungsgemäße Verfahren kann auch so durchgeführt werden, dass das Filamentbündel in der zweiten Abkühlzone durch Selbstansaugung von in der Umgebung des Filamentbündels befindlichem gasförmigen Kühlmedium weiter abgekühlt wird, wobei das gasförmige Kühlmedium vor dem Eintritt in die zweite Abkühlzone temperiert wird.

Im erfindungsgemäßen Verfahren wird zur Abkühlung des Filamentbündels ein gasförmiges Kühlmedium eingesetzt. Darunter ist im Rahmen der vorliegenden Erfindung jedes gasförmige Medium zu verstehen, das zum Kühlen von Filamentbündeln geeignet ist, ohne dabei die Eigenschaften des entstehenden Multifilamentgarns in unerwünschter Weise zu beeinflussen, z.B. durch Bildung unerwünschter Reaktionsprodukte aus dem gasförmigen Kühlmedium und dem entstehenden Multifilamentgarn. Vorzugsweise wird im erfindungsgemäßen Verfahren als gasförmiges Kühlmedium Luft und/oder ein Inertgas, wie Stickstoff oder Argon, eingesetzt, wobei in der ersten und zweiten Abkühlzone entweder das gleiche oder verschiedene gasförmige Kühlmedien eingesetzt werden können.

In einer bevorzugten Ausführungsform des erfindungsgemäßen Verfahrens erfolgt nach der Abkühlung des Filamentbündels in der zweiten Abkühlzone und vor der Aufwicklung eine ein- oder mehrstufige Verstreckung der Filamente. Somit ist das erfindungsgemäße Verfahren vorzugsweise ein kontinuierliches Spinn-Streck-Aufwickel - Verfahren ("spinning drawing winding process"). Unter dem Begriff Verstreckung sollen hier alle üblichen und dem Fachmann geläufigen Methoden verstanden werden, um die Filamente zu verziehen. Dies kann beispielsweise durch Galetten, einzeln oder in Duos, oder Ähnliches durchgeführt werden. Es soll ausdrücklich erwähnt werden, dass sich Verstreckung sowohl auf Verstreckverhältnisse größer als 1 als auch auf solche Verhältnisse, die kleiner sind als 1, bezieht. Letztere Verhältnisse sind der Fachperson unter dem Begriff der Relaxation geläufig. Dabei können im erfindungsgemäßen Verfahren Verstreckverhältnisse größer und kleiner als 1 durchaus nebeneinander auftreten.

Das Gesamtverstreckverhältnis berechnet sich üblicherweise aus dem Verhältnis der Streckgeschwindigkeit zur Spinngeschwindigkeit der Filamente, d.h. der Geschwindigkeit, mit der die Filamentbündel die Abkühlzonen verlassen und am ersten Galettenpaar der Verstreckvorrichtung fixiert werden. Eine typische Konstellation ist beispielsweise eine Spinngeschwindigkeit von 2760 m/min, eine Streckgeschwindigkeit von 6000 m/min, eine additionelle Relaxation im Anschluss an die Verstreckung von 0,5 %, d.h. eine Geschwindigkeit der letzten Galette von 5970 m/min. Das resultiert in einem Gesamtverstreckverhältnis von 2,17.

Erfindungsgemäß sind daher für die Aufwicklung Geschwindigkeiten von mindestens 2000 m/min bevorzugt, insbesondere von mindestens 2500 m/min. Prinzipiell sind dem Prozess im Rahmen des technisch Realisierbaren nach oben hin keine Grenzen hinsichtlich der Geschwindigkeit gesetzt. Allgemein werden für den oberen Geschwindigkeitsbereich bei der Aufwicklung jedoch etwa 8000 m/min bevorzugt, besonders bevorzugt 6500 m/min. Bei den an sich üblichen Gesamtverstreckverhältnissen von 1,5 bis 3,0 ergeben sich also Bereiche von etwa 500 bis etwa 4000 m/min, bevorzugt 2000 bis 3500 m/min und besonders bevorzugt von 2500 bis 3500 m/min für die Spinngeschwindigkeit.

Den Verstreckeinrichtungen vorgelagert und hinter den Abkühlzonen kann sich noch ein an sich bekannter Fallschacht befinden.

Das erfindungsgemäße Verfahren eignet sich prinzipiell zum Spinnen eines Multifilamentgarns aus jedem thermoplastischen Material und ist daher nicht auf bestimmte thermoplastische Materialen beschränkt. Vielmehr lässt sich das erfindungsgemäße Verfahren zum Spinnen aller zu Filamenten extrudierbaren thermoplastischen Materialien anwenden, insbesondere zum Spinnen eines Multifilamentgarns aus einem thermoplastischen Polymer. Daher wird das im erfindungsgemäßen Verfahren einzusetzende thermoplastische Material vorzugsweise aus einer Gruppe enthaltend thermoplastische Polymere gewählt, wobei die Gruppe Polyester, Polyamid, Polyolefin oder auch Mischungen bzw. Copolymere aus diesen Polymeren enthalten kann.

Ganz besonders bevorzugt besteht das im erfindungsgemäßen Verfahren eingesetzte thermoplastische Material im wesentlichen aus Polyethylenterephthalat.

Fig. 1 zeigt einen schematischen Querschnitt einer beispielhaften Vorrichtung zur Durchführung des erfindungsgemäßen Verfahrens:
Aus einer Spinndüse 1 wird durch eine Vielzahl von Düsenlöchern, deren Enden eine Düsenlochaustrittsebene bilden, ein multifiler Faden, d.h. ein Filamentbündel 2 gesponnen. Das Filamentbündel 2 wird mit einer Vorrichtung zur Queranblasung I mit gasförmigem Kühlmedium angeblasen. Die Queranblasung erfolgt über eine Anblasstrecke AC der Länge L, wobei A den oberen den Düsenlöchern zugewandten Anfang und C das untere von den Düsenlöchern abgewandte Ende der Anblasstrecke AC bildet. Die Punkte A bzw. C bezeichnen das obere bzw. untere Ende der ersten Abkühlzone. Gegenüber der Anblasstrecke AC ist eine Strecke BD angeordnet, welche einen den Düsenlöchern zugewandten Anfang B und ein von den Düsenlöchern abgewandtes Ende D aufweist. A und B sind so angeordnet, dass die zwischen A und B gedachte Strecke AB parallel zur Düsenlochaustrittsebene verläuft.

Der Winkel α zwischen der gedachten Strecke AB und der Anblasstrecke AC beträgt 90°. Der Winkel β zwischen der gedachten Strecke AB und der Strecke BD beträgt ebenfalls 90°. Die Strecke BD ist unterteilt in eine offene Absaugstrecke BX der Länge L_{BX}, über welche das gasförmige Kühlmedium mit einer Absaugvorrichtung II abgesaugt wird, und in eine geschlossenen Strecke XD der Länge L_{XD}, wobei das Verhältnis L_{BX} : L_{XD} im Bereich von 0,15 : 1 bis 0,5 : 1 liegt.

Unterhalb der ersten Abkühlzone, deren linkes Ende durch C und deren rechtes Ende durch D bezeichnet ist, schließt sich unmittelbar eine zweite Abkühlzone an. Somit markieren C bzw. D auch der Anfang der linken bzw. rechten Seite der zweiten Abkühlzone. Die zweite Abkühlzone wird links durch eine perforierte Platte festgelegt, die eine Selbstansaugungsstrecke CE der Länge L_{CE} bildet, über welche das Filamentbündel 2 allein durch seine Bewegung gasförmiges Kühlmedium ansaugt. Die zweite Abkühlzone wird rechts durch eine weitere perforierte Platte festgelegt, die eine Selbstansaugungsstrecke DF der Länge L_{DF} bildet, über welche das Filamentbündel 2 ebenfalls allein durch seine Bewegung gasförmiges Kühlmedium ansaugt. Die an die zweite Abkühlzone anschließende Verstreckung und Aufwicklung des ersponnenen Multifilaments ist nicht gezeigt.

Wie eingangs erwähnt, erlaubt das erfindungsgemäße Verfahren erstmals die Herstellung eines Multifilamentgarns, insbesondere eines Polyestermultifilamentgarns in einem kontinuierlichen Spinn-Streck-Aufwickelprozess mit einem Gesamttiter von mindestens 1800 dtex, einer Dimensionsstabilität Ds = EAST + HAS von höchstens 11,0 % und mit einer Flusenzahl, die mindestens 5 % geringer ist als die Flusenzahl eines Polyesterfilamentgarns, das unter den gleichen Bedingungen gesponnen wird, außer, dass L_{BX} : L_{XD} = 1 ist.

Deshalb ist ein solches Polyestermultifilamentgarn ebenfalls Teil der vorliegenden Erfindung. Dabei kann die Obergrenze des Gesamttiters im Prinzip beliebig große Werte annehmen, wie im folgenden begründet wird: Die eingangs erwähnte Düsenlochaustrittsebene kann als Teil einer Spinndüsenplatte ausgeführt sein, welche eine Länge und eine Breite aufweist. Durch Ausdehnung der Spinndüsenplatte in die Breite ist es grundsätzlich möglich, mit Hilfe des erfindungsgemäßen Verfahrens beliebig große Gesamttiter zu erspinnen. Jedoch wird der Fachmann aus praktischen Überlegungen eine Obergrenze für den Gesamttiter des Polyestermultifilamentgarns wählen, der im Bereich von 1800 dtex bis 5000 dtex und vorzugsweise im Bereich von 2000 dtex bis 3600 dtex liegt.

In einer bevorzugten Ausführungsform weist das Polyestermultifilamentgarn eine Dimensionsstabilität Ds = EAST + HAS von höchstens 10,5 % auf.

In einer weiteren bevorzugten Ausführungsform weist das Polyestermultifilamentgarn eine Bruchfestigkeit von mehr als 60 cN/tex, besonders bevorzugt von mehr als 65 cN/tex auf.

In einer weiteren bevorzugten Ausführungsform weist das Polyestermultifilamentgarn eine Flusenzahl auf, die mindestens 50 %, besonders bevorzugt mindestens 60 % geringer ist als die Flusenzahl eines Polyesterfilamentgarns, das unter den gleichen Bedingungen gesponnen wird, außer, dass L_{BX} : L_{XD} = 1 ist. Z.B. beträgt die Flusenzahl weniger als 500 pro 10 kg Garn, besonders bevorzugt weniger als 250 pro 10 kg Garn.

In einer weiteren bevorzugten Ausführungsform weist das Polyestermultifilamentgarn eine Fadenbruchzahl von weniger als 25 pro 1000 kg Garn, besonders bevorzugt von weniger als 10 pro 1000 kg Garn auf.

Das erfindungsgemäße Polyestermultifilamentgarn zeichnet sich vorzugsweise dadurch aus, dass das Garn eine Bruchfestigkeit T in mN/tex und einer Bruchdehnung E in % aufweisen, wobei das Produkt aus der Bruchfestigkeit T und der dritten Wurzel aus der Bruchdehnung E, T•E1^{1/3}, mindestens 1600 mN %^{1/3}/tex beträgt und vorzugsweise zwischen 1600 und 1800 mN %^{1/3}/tex liegt.

Die Messungen der Bruchfestigkeit T sowie der Bruchdehnung E für die Bestimmung des Parameters T•E^{1/3} erfolgen gemäß ASTM 885 und sind dem Fachmann im übrigen bekannt.

Die Bestimmung der Flusenzahl pro 10 kg Garn erfolgt mit dem Gerät ENKA Tecnica FR V.

Die Bestimmung der Fadenbrüche pro 1000 kg Garn erfolgt durch Zählen.

Die Messung der EAST erfolgt gemäß ASTM 885 und die Bestimmung des HAS erfolgt ebenfalls nach der ASTM 885, mit der Maßgabe, dass die Messung bei 180 °C, bei 5 mN/tex und über über eine Messdauer von 2 Minuten durchgeführt wird.

Das o.g. Polyestermultifilamentgarn ist besonders gut für technische Anwendungen geeignet, insbesondere für die Verwendung in Reifencord.

Ein aus dem erfindungsgemäßen Polyestermultifilamentgarn hergestellter ungedippter Cord weist für das Produkt T•E^{1/3} einen Wert auf, der mindestens 1375 mN %^{1/3}/tex, vorzugsweise bis zu 1800 mN %^{1/3}/tex beträgt. Daher ist ein solcher ungedippter Cord ebenfalls Teil der vorliegenden Erfindung.

Schließlich gehört zur vorliegenden Erfindung ein gedippter Cord umfassend ein nach dem erfindungsgemäßen Verfahren hergestelltes Polyestermultifilamentgarn, wobei der Cord nach dem Dippen ein Retentionsvermögen Rt aufweist und sich dadurch auszeichnet, dass der Qualitätsfaktor Q_{f}, d.h. das Produkt aus T•E^{1/3} des Polyestermultifilamentgarns und Rt des Cordes, größer ist als 1350 mN %^{1/3}/tex und vorzugsweise bis zu 1800 mN %^{1/3}/tex beträgt.

Unter dem Retentionsvermögen ist der dimensionslose Quotient aus der Bruchfestigkeit des Cordes nach dem Dippen und der Bruchfestigkeit der Fäden zu verstehen.

Weiterhin eignet sich das Verfahren auch gut für die Herstellung von technischen Garnen. Die für die Spinnung von technischen Garnen nötigen Einstellungen, insbesondere die Wahl der Düse sowie die Länge des Heizrohres, sind dem Fachmann bekannt.

Die Erfindung soll anhand der nachstehenden Beispiele näher erläutert werden, ohne auf diese Beispiele beschränkt zu sein.

### Beispiel 1: Herstellung von Polyethlenterephthalat-Multifilamentgarnen mit einem Garntiter von 2220 dtex

Polyethylenterephthalat-Granulat mit einer relativen Viskosität von 2,04 (gemessen an einer Lösung von 1 g Polymer in 125 g einer Mischung aus 2,4,6-Trichlorphenol und Phenol (TCF/F, 7:10 m/m) bei 25 °C in einem Ubbelohde (DIN 51562) Viskosimeter) wird gesponnen, wobei α=β= 90° gewählt wird, und abgekühlt. Das ersponnene Filamentbündel läuft zunächst durch ein Heizrohr, danach durch die sich unmittelbar an das Heizrohr anschließende erste Abkühlzone und durch die sich an die erste Abkühlzone unmittelbar anschließende zweite Abkühlzone.

Dabei weist die erste Abkühlzone eine Anblasstrecke auf, die unterteilt ist in eine erste Queranblasung und unmittelbar daran anschließend in eine zweite Queranblasung, mittels derer das Filamentbündel mit Luft von jeweils unterschiedlicher Temperatur und Anströmgeschwindigkeit querangeblasen wird. Der ersten Queranblasung gegenüber und unmittelbar anschließend an das Heizrohr befindet sich eine offene Absaugstrecke bestimmter Länge, über welche die querangeblasene Luft mit einer bestimmten Absaugleistung abgesaugt wird. Unmittelbar anschließend an die Absaugstrecke folgt eine geschlossene Strecke bestimmter Länge.

Unmittelbar an die zweite Queranblasung der ersten Abkühlzone schließt sich die zweite Abkühlzone an, die durch einen Schacht gebildet wird, der zwei gegenüberliegende poröse Platten mit unterschiedlicher Porosität umfasst, wobei die eine Platte unterhalb der Anblasstrecke der ersten Abkühlzone und die zweite Platte unterhalb der Absaugstrecke der ersten Abkühlzone angeordnet ist. In der zweiten Abkühlzone wird das Filamentbündel durch die Luft gekühlt, die es als Folge seiner Bewegung durch die porösen Platten hindurch selbstansaugt. In Tabelle 1 sind die Spinn- und Abkühlbedingungen zusammengefasst. Dabei bedeuten:

| | |
|---|---|
| L | Länge der Anblasstrecke in der ersten Abkühlzone |
| T₁₁ | Temperatur der Luft, mit der das Filamentbündel in der ersten Queranblasung der ersten Abkühlzone querangeblasen wird; |
| v₁₁ | Anströmgeschwindigkeit der Luft, mit der das Filamentbündel in der ersten Queranblasung der ersten Abkühlzone querangeblasen wird; |
| L₁₁ | Länge der ersten Queranblasung in der ersten Abkühlzone; |
| T₁₂ | Temperatur der Luft, mit der das Filamentbündel in der zweiten Queranblasung der ersten Abkühlzone querangeblasen wird; |
| v₁₂ | Anströmgeschwindigkeit der Luft, mit der das Filamentbündel in der zweiten Queranblasung der ersten Abkühlzone querangeblasen wird; |
| L₁₂ | Länge der zweiten Queranblasung in der ersten Abkühlzone; |
| L_{BX} | Länge der offenen Absaugstrecke BX in der ersten Abkühlzone; |
| L_{XD} | Länge der geschlossenen Strecke XD in der ersten Abkühlzone; |
| V/t | Absaugleistung, mit der die Luft in der ersten Abkühlzone durch die offene Absaugstrecke BX der Länge L_{BX} abgesaugt wird; |
| P₁ | Porosität der porösen Platte in der zweiten Abkühlzone unterhalb der Anblasstrecke; |
| P₂ | Porosität der porösen Platte in der zweiten Abkühlzone unterhalb der Absaugstrecke; |
| T₂ | Temperatur der durch das Filamentbündel in der zweiten Abkühlzone selbstangesaugten Luft; |
| L_{CE} | Länge der Selbstansaugungsstrecke in der zweiten Abkühlzone; |

**Tabelle 1: Spinn- und Abkühlbedingungen**

| | | |
|---|---|---|
| Garntiter | 2200 | [dtex] |
| Einzeltiter | 4,4 | [dtex] |
| Spinndüse | | |
| - Zahl der Löcher | 501 | |
| - Lochdurchmesser | 800 | [µm] |
| Länge des Heizrohres | 150 | [mm] |
| Temperatur im Heizrohr | 200 | [°C] |
| Erste Abkühlzone | | |
| - L | 700 | [mm] |
| - T₁₁ | 55 | [°C] |
| - V₁₁ | 0,60 | [m/min] |
| - L₁₁ | 500 | [mm] |
| - T₁₂ | 30 | [°C] |
| - V₁₂ | 0,85 | [m/min] |
| - L₁₂ | 200 | [mm] |
| - V/t | 230 | [m³/h] |
| - L_{BX} | 160 | [mm] |
| - L_{XD} | 540 | [mm] |
| - L_{BX}: L_{XD} | 0,30 | |
| Zweite Abkühlzone | | |
| - L_{CE} | 500 | [mm] |
| - T₂ | 30 | [°C] |
| - P₁ | 0,32 | |
| - P₂ | 0,70 | |

Unmittelbar nach Durchlaufen der zweiten Abkühlzone wird das Multifilament gebündelt und läuft durch ein Rohr in eine Verstreckvorrichtung, womit das Multifilament mit den in Tabelle 2 aufgeführten Streckverhältnissen bei einer Streckgeschwindigkeit von 6000 m/min verstreckt und aufgewickelt wird, wodurch einstufig hergestellte Polyethlenterephthalat-Multifilamentgarne mit einem Garntiter von 2200 dtex erhalten werden, deren Flusenzahlen und Bruchfestigkeiten, T•E^{1/3}-Werte und Dimensionsstabilitäten Ds ebenfalls in Tabelle 2 aufgeführt sind (s. Garne Nr. 1-8).

### Vergleichsbeispiel 1:

Zum Vergleich werden die Polyethylenterephthalat-Multifilamentgarne Nr. V1-V6 wie in Beispiel 1 hergestellt mit dem Unterschied, dass in der ersten Abkühlzone die Absaugung über die gesamte Länge BD = L = 700 mm erfolgt.

**Tabelle 2: Streckverhältnisse, Streckgeschwindigkeiten Vₛ, Bruchfestigkeiten T, T•E^{1/3}-Werte, Flusenzahlen und Ds-Werte der erfindungsgemäßen Polyethylenterephtalat-Multifilamentgarne Nr. 1-8 und der Vergleichs-Polyethylenterephtalat-Multifilamentgarne Nr. V1-V6**

| **Beispiel 1** | | | | | | | | |
|---|---|---|---|---|---|---|---|---|
| Garn-Nr. | 1 | 2 | 3 | 4 | 5 | 6 | 7 | 8 |
| Streckverhältnis | 2,000 | 2,025 | 2,050 | 2,075 | 2,100 | 2,125 | 2,150 | 2,175 |
| Vₛ [m/min] | 6000 | 6000 | 6000 | 6000 | 6000 | 6000 | 6000 | 6000 |
| T [mN/tex] | 607 | 633 | 621 | 635 | 647 | 667 | 670 | 689 |
| T•E^{1/3} [mN %^{1/3}/tex] | 1560 | 1588 | 1529 | 1564 | 1584 | 1617 | 1597 | 1628 |
| Flusenzahl | 160 | 129 | 244 | 157 | 132 | 212 | 257 | 417 |
| Ds [%] | 11,0 | 10,6 | 10,9 | 11,0 | 11,0 | 10,9 | 11,0 | 10,9 |

| **Vergleichsbeispiel 1** | | | | | | | | |
|---|---|---|---|---|---|---|---|---|
| Garn-Nr. | V1 | V2 | V3 | V4 | V5 | V6 | - | - |
| Streckverhältnis | 2,000 | 2,025 | 2,050 | 2,075 | 2,100 | 2,125 | - | - |
| vₛ [m/min] | 6000 | 6000 | 6000 | 6000 | 6000 | 6000 | - | - |
| T [mN/tex] | 617 | 633 | 622 | 663 | 656 | 651 | - | - |
| T•E^{1/3} [mN %^{1/3}/tex] | 1561 | 1569 | 1529 | 1621 | 1568 | 1570 | - | - |
| Flusenzahl | 172 | 405 | 687 | 876 | 977 | 1265 | - | - |
| Ds [%] | 11,0 | 11,2 | 11,3 | 11,1 | 11,1 | 11,4 | - | - |

Der Vergleich der Flusenzahlen der erfindungsgemäß hergestellten Garne 1-6 mit den Flusenzahlen der Vergleichsgarne V1-V6 zeigt, dass das erfindungsgemäße Verfahren zu Garnen mit einer deutlich kleineren Flusenzahl und damit zu einem erheblich verbesserten Laufverhalten des Multifilaments führt. Die Verringerung der Flusenzahl beträgt in diesem Beispiel zwischen 7 % (vergleiche Garn 1 mit Vergleichsgarn V1) und 86 % (vergleiche Garn 5 mit Vergleichgarn V5). Dabei beträgt die Dimensionsstabilität Ds der erfindungsgemäß hergestellten Garne höchstens 11,0 % und ist unter ansonsten gleichen Bedingungen gleich gut oder sogar besser als Ds der Vergleichsgarne V1-V6. Ferner zeigen die erfindungsgemäß hergestellten Garne 7 und 8, dass es mit dem erfindungsgemäßen Verfahren möglich ist, Garne mit einem Garntiter von 2200 dtex, hoher Festigkeit und einer Flusenzahl herzustellen, die eine kontinuierliche Spinnung erlaubt. Im Gegensatz dazu führt der Versuch, unter den Bedingungen des Vergleichsbeispiels bei einer Streckgeschwindigkeit von 6000 m/min ein Streckverhältnis von 2,150 einzustellen, zu einer derart intensiven Verklebung der Filamente, das ein kontinuierliches Spinnen unmöglich ist. Dies gilt erstrecht für den Versuch, unter den genannten Bedingungen ein Streckverhältnis von 2,175 einzustellen. Schließlich zeigen die erfindungsgemäß hergestellten Garne 6 und 8, dass es mit dem erfindungsgemäßen Verfahren bei Wahl eines geeigneten Streckverhältnisses möglich ist, die T•E^{1/3}-Werte in den bevorzugten Bereich von mindestens 1600 mN %^{1/3}/tex zu bringen.

### Beispiel 2: Herstellung von Polyethlenterephthalat-Multifilamentgarnen mit einem Garntiter von 1670 dtex

Polyethylenterephthalat-Granulat mit einer relativen Viskosität von 2,04 (gemessen an einer Lösung von 1 g Polymer in 125 g einer Mischung aus 2,4,6-Trichlorphenol und Phenol (TCF/F, 7:10 m/m) bei 25 °C in einem Ubbelohde (DIN 51562) Viskosimeter) wurde gesponnen, wobei α=β= 90° gewählt wurde. Dass ersponnene Filamentbündel durchläuft wie in Beispiel 1 ein Heizrohr, dann durch die sich unmittelbar anschließende erste Abkühlzone und durch die sich unmittelbar daran anschließende zweite Abkühlzone. In Tabelle 3 sind die Spinn- und Abkühlbedingungen zusammengefasst, wobei die Spinn- und Abkühlparameter die gleiche Bedeutung haben wie in Beispiel 1.

**Tabelle 3: Spinn- und Abkühlbedingungen**

| | | |
|---|---|---|
| Garntiter | 1670 | [dtex] |
| Einzeltiter | 4,1 | [dtex] |
| Spinndüse | | |
| - Zahl der Löcher | 412 | |
| - Lochdurchmesser | 800 | [µm] |
| Länge des Heizrohres | 150 | [mm] |
| Temperatur im Heizrohr | 200 | [°C] |
| Erste Abkühlzone | | |
| - L | 700 | [mm] |
| - T₁₁ | 55 | [°C] |
| - v₁₁ | 0,60 | [m/min] |
| - L₁₁ | 500 | [mm] |
| - T₁₂ | 55 | [°C] |
| - v₁₂ | 0,85 | [m/min] |
| - L₁₂ | 200 | [mm] |
| - V/t | 230 | [m³/h] |
| - L_{BX} | 160 | [mm] |
| - L_{XD} | 540 | [mm] |
| - L_{BX} : L_{XD} | 0,30 | |
| Zweite Abkühlzone | | |
| - L_{CE} | 500 | [mm] |
| - T₂ | 30 | [°C] |
| - P₁ | 0,23 | |
| - P₂ | 0,32 | |

Unmittelbar nach Durchlaufen der zweiten Abkühlzone wird das Multifilament gebündelt und läuft durch ein Rohr in eine Verstreckvorrichtung, womit das Multifilament mit den in Tabelle 4 aufgeführten Streckverhältnissen bei einer Streckgeschwindigkeit von 6000 m/min verstreckt und aufgewickelt wird, wodurch einstufig hergestellte Polyethlenterephthalat-Multifilamentgarne mit einem Garntiter von 1670 dtex erhalten werden, deren Flusenzahlen und Bruchfestigkeiten, T•E^{1/3}-Werte und Dimensionsstabilitäten Ds ebenfalls in Tabelle 4 aufgeführt sind (s. Garne Nr. 1-9).

### Vergleichsbeispiel 2:

Zum Vergleich wurden die Polyethylenterephthalat-Multifilamentgarne Nr. V1-V9 wie in Beispiel 2 hergestellt mit dem Unterschied, dass in der ersten Abkühlzone die Absaugung über die gesamte Länge BD = L = 700 mm erfolgte.

**Tabelle 4: Streckverhältnisse, Streckgeschwindigkeiten Vₛ, Bruchfestigkeiten T, T•E^{1/3}-Werte, Flusenzahlen und Ds-Werte der erfindungsgemäßen Polyethylenterephtalat-Multifilamentgarne Nr. 1-9 und der Vergleichs-Polyethylenterephtalat-Multifilamentgarne Nr. V1-V9**

| **Beispiel 2** | | | | | | | | | |
|---|---|---|---|---|---|---|---|---|---|
| Garn-Nr. | 1 | 2 | 3 | 4 | 5 | 6 | 7 | 8 | 9 |
| Streckverhältnis | 2,000 | 2,025 | 2,050 | 2,075 | 2,100 | 2,125 | 2,150 | 2,175 | 2,200 |
| vₛ [m/min] | 6000 | 6000 | 6000 | 6000 | 6000 | 6000 | 6000 | 6000 | 6000 |
| T [mN/tex] | 622 | 646 | 666 | 645 | 680 | 702 | 694 | 699 | 740 |
| T•E^{1/3} [mN %^{1/3}/tex] | 1595 | 1623 | 1627 | 1603 | 1659 | 1649 | 1620 | 1617 | 1698 |
| Flusenzahl | 20 | 31 | 23 | 22 | 30 | 26 | 50 | 90 | 110 |
| Ds [%] | 10,4 | 10,3 | 10,3 | 10,8 | 10,6 | 10,4 | 10,6 | 10,6 | 10,5 |

| **Vergleichsbeispiel 2** | | | | | | | | | |
|---|---|---|---|---|---|---|---|---|---|
| Garn-Nr. | V1 | V2 | V3 | V4 | V5 | V6 | V7 | V8 | V9 |
| Streckverhältnis | 2,000 | 2,025 | 2,050 | 2,075 | 2,100 | 2,125 | 2,150 | 2,175 | 2,200 |
| vₛ [m/min] | 6000 | 6000 | 6000 | 6000 | 6000 | 6000 | 6000 | 6000 | 6000 |
| T [mN/tex] | 620 | 628 | 640 | 657 | 635 | 667 | 677 | 681 | 687 |
| T•E^{1/3} [mN %^{1/3}/tex] | 1597 | 1582 | 1591 | 1630 | 1535 | 1608 | 1620 | 1607 | 1568 |
| Flusenzahl | 41 | 32 | 18 | 32 | 41 | 48 | 174 | 877 | 363 |
| Ds [%] | 10,6 | 10,5 | 10,5 | 10,4 | 10,9 | 10,8 | 10,9 | 10,9 | 10,9 |

Der Vergleich der Flusenzahlen der erfindungsgemäß hergestellten Garne 1-9 mit den Flusenzahlen der Vergleichsgarne V1-V9 zeigt, dass das erfindungsgemäße Verfahren fast immer zu Garnen mit einer deutlich kleineren Flusenzahl und damit zu einem erheblich verbesserten Laufverhalten des Multifilaments führt. Dabei ist die Dimensionsstabilität Ds unter ansonsten gleichen Bedingungen fast immer besser als Ds der Vergleichsgarne V1-V9.

### Beispiel 3: Herstellung von Polyethlenterephthalat-Multifilamentgarnen mit einem Garntiter von 1440 dtex

Polyethylenterephthalat-Granulat mit einer relativen Viskosität von 2,04 (gemessen an einer Lösung von 1 g Polymer in 125 g einer Mischung aus 2,4,6-Trichlorphenol und Phenol (TCF/F, 7:10 m/m) bei 25 °C in einem Ubbelohde (DIN 51562) Viskosimeter) wurde gesponnen, wobei α=β= 90° gewählt wurde, und abgekühlt. Dass ersponnene Filamentbündel durchläuft wie in Beispiel 1 ein Heizrohr, dann durch die sich unmittelbar anschließende erste Abkühlzone und durch die sich unmittelbar daran anschließende zweite Abkühlzone. In Tabelle 5 sind die Spinn- und Abkühlbedingungen zusammengefasst, wobei die Spinn- und Abkühlparameter die gleiche Bedeutung haben wie in Beispiel 1.

**Tabelle 5: Spinn- und Abkühlbedingungen**

| | | |
|---|---|---|
| Garntiter | 1440 | [dtex] |
| Einzeltiter | 4,4 | [dtex] |

| Spinndüse | | |
|---|---|---|
| - Zahl der Löcher | 331 | |
| - Lochdurchmesser | 800 | [µm] |
| Länge des Heizrohres | 150 | [mm] |
| Temperatur im Heizrohr | 200 | [°C] |

| Erste Abkühlzone. | | |
|---|---|---|
| - L | 700 | [mm] |
| - T₁₁ | 55 | [°C] |
| - v₁₁ | 0,60 | [m/min] |
| - L₁₁ | 500 | [mm] |
| - T₁₂ | 55 | [°C] |
| - v₁₂ | 0,85 | [m/min] |
| - L₁₂ | 200 | [mm] |
| - V/t | 230 | [m³/h] |
| - L_{BX} | 160 | [mm] |
| - L_{XD} | 540 | [mm] |
| - L_{BX}: L_{XD} | 0,30 | |

| Zweite Abkühlzone | | |
|---|---|---|
| - L_{CE} | 500 | [mm] |
| - T₂ | 30 | [°C] |
| - P₁ | 0,23 | |
| - P₂ | 0,32 | |

Unmittelbar nach Durchlaufen der zweiten Abkühlzone wird das Multifilament gebündelt und läuft durch ein Rohr in eine Verstreckvorrichtung, womit das Multifilament mit den in Tabelle 6 aufgeführten Streckverhältnissen bei einer Streckgeschwindigkeit von 6000 m/min verstreckt und aufgewickelt wird, wodurch einstufig hergestellte Polyethlenterephthalat-Multifilamentgarne mit einem Garntiter von 1440 dtex erhalten werden, deren Flusenzahlen und Bruchfestigkeiten, T•E^{1/3}-Werte und Dimensionsstabilitäten Ds ebenfalls in Tabelle 6 aufgeführt sind (s. Garne Nr. 1-9).

### Vergleichsbeispiel 3:

Zum Vergleich werden die Polyethylenterephthalat-Multifilamentgarne Nr. V1-V9 wie in Beispiel 3 hergestellt mit dem Unterschied, dass in der ersten Abkühlzone die Absaugung über die gesamte Länge BD = L = 700 mm erfolgte.

**Tabelle 6: Streckverhältnisse, Streckgeschwindigkeiten vₛ, Bruchfestigkeiten T, T•E^{1/3}-Werte, Flusenzahlen und Ds-Werte der erfindungsgemäßen Polyethylenterephtalat-Multifilamentgarne Nr. 1-9 und der Vergleichs-Polyethylenterephtalat-Multifilamentgarne Nr. V1-V9**

| **Beispiel 3** | | | | | | | | | |
|---|---|---|---|---|---|---|---|---|---|
| Garn-Nr. | 1 | 2 | 3 | 4 | 5 | 6 | 7 | 8 | 9 |
| Streckverhältnis | 2,000 | 2,025 | 2,050 | 2,075 | 2,100 | 2,125 | 2,150 | 2,175 | 2,200 |
| vₛ [m/min] | 6000 | 6000 | 6000 | 6000 | 6000 | 6000 | 6000 | 6000 | 6000 |
| T [mN/tex] | 631 | 606 | 643 | 660 | 679 | 668 | 684 | 703 | 729 |
| T•E^{1/3} [mN %^{1/3}/tex] | 1642 | 1537 | 1633 | 1643 | 1695 | 1661 | 1633 | 1685 | 1672 |
| Flusenzahl | 6 | 10 | 55 | 18 | 10 | 15 | 26 | 17 | 49 |
| Ds [%] | 10,8 | 11,1 | 11,0 | 10,9 | 10,8 | 11,0 | 10,9 | 11,0 | 10,8 |

| **Vergleichsbeispiel 3** | | | | | | | | | |
|---|---|---|---|---|---|---|---|---|---|
| Garn-Nr. | V1 | V2 | V3 | V4 | V5 | V6 | V7 | V8 | V9 |
| Streckverhältnis | 2,000 | 2,025 | 2,050 | 2,075 | 2,100 | 2,125 | 2,150 | 2,175 | 2,200 |
| vₛ [m/min] | 6000 | 6000 | 6000 | 6000 | 6000 | 6000 | 6000 | 6000 | 6000 |
| T [mN/tex] | 635 | 645 | 659 | 662 | 666 | 670 | 691 | 699 | 701 |
| T•E^{1/3} [mN %^{1/3}/tex] | 1620 | 1578 | 1659 | 1868 | 1629 | 1622 | 1654 | 1688 | 1674 |
| Flusenzahl | 15 | 14 | 53 | 41 | 67 | 32 | 78 | 315 | 212 |
| Ds [%] | 10,7 | 10,7 | 10,6 | 11,0 | 10,8 | 11,1 | 11,1 | 10,9 | 10,8 |

Der Vergleich der Flusenzahlen der erfindungsgemäß hergestellten Garne 1-9 mit den Flusenzahlen der Vergleichsgarne V1-V9 zeigt, dass das erfindungsgemäße Verfahren fast immer zu Garnen mit einer deutlich kleineren Flusenzahl und damit zu einem erheblich verbesserten Laufverhalten des Multifilaments führt.

## Patentansprüche

1. Verfahren zum Spinnen eines Multifilamentgarns aus einem thermoplastischen Material umfassend die Schritte, bei welchem das aufgeschmolzene Material durch eine Spinndüse zu einem Filamentbündel mit vielen Filamenten extrudiert und nach dem Erstarren als Multifilamentgarn aufgewickelt wird, wobei die Spinndüse eine Vielzahl von Düsenlöchern aufweist, und die Enden der Löcher, an denen die Filamente austreten, eine Düsenlochaustrittsebene bilden, und wobei das Filamentbündel unterhalb der Spinndüse in einer ersten Abkühlzone zuerst mittels mindestens einer Queranblasung durch ein gasförmiges Kühlmedium und mittels einer dieser Queranblasung gegenüberliegenden Absaugung des gasförmigen Kühlmediums abgekühlt wird, und danach in einer zweiten Abkühlzone unterhalb der ersten Abkühlzone das Filamentbündel durch Selbstansaugung von in der Umgebung des Filamentbündels befindlichem gasförmigen Kühlmedium weiter abgekühlt wird, **dadurch gekennzeichnet, dass** in der ersten Abkühlzone die mindestens eine Queranblasung des gasförmigen Kühlmediums über eine Anblasstrecke AC der Länge L erfolgt, wobei die Anblasstrecke AC einen oberen den Düsenlöchern zugewandten Anfang A und ein unteres von den Düsenlöchern abgewandtes Ende C aufweist, und der Anblasstrecke AC gegenüber eine Strecke BD angeordnet ist, welche einen den Düsenlöchern zugewandten Anfang B und ein von den Düsenlöchern abgewandtes Ende D aufweist, und die zwischen A und B gedachte Strecke AB parallel zur Düsenlochaustrittsebene verläuft, wobei die Strecke BD die Länge L hat, und wobei die Strecke BD unterteilt ist in eine offene Absaugstrecke BX der Länge L_{BX}, über welche das gasförmige Kühlmedium abgesaugt wird, und in eine geschlossenen Strecke XD der Länge L_{XD}, wobei das Verhältnis L_{BX}: L_{XD} im Bereich von 0,15 : 1 bis 0,5 : 1 liegt.

2. Verfahren nach Anspruch 1, **dadurch gekennzeichnet, dass** das Verhältnis L_{BX} : L_{XD} im Bereich von 0,2 : 1 bis 0,4 : 1 liegt.

3. Verfahren nach Anspruch 1 oder 2, **dadurch gekennzeichnet, dass** L_{BX} eine Länge im Bereich von 5 cm bis 50 cm und L_{XD} eine Länge im Bereich von 20 cm bis 150 cm hat.

4. Verfahren nach einem oder mehreren der Ansprüche 1 bis 3, **dadurch gekennzeichnet, dass** die Anblasstrecke AC zur gedachten Strecke AB einen Winkel α von 60° bis 90° aufweist und die Absaugstrecke BX zur gedachten Strecke AB einen Winkel β von 60° bis 90° aufweist.

5. Verfahren nach Anspruch 4, **dadurch gekennzeichnet, dass** die Anblasstrecke AC zur gedachten Strecke AB einen Winkel α von 90° aufweist und die Absaugstrecke BX zur gedachten Strecke AB einen Winkel β von 90° aufweist.

6. Verfahren nach Anspruch 4, **dadurch gekennzeichnet, dass** die Anblasstrecke AC zur gedachten Strecke AB einen Winkel α von 60° bis < 90° aufweist und die Absaugstrecke BX zur gedachten Strecke AB einen Winkel β von 90° aufweist.

7. Verfahren nach einem oder mehreren der Ansprüche 1 bis 6, **dadurch gekennzeichnet, dass** das in der ersten Abkühlzone querangeblasene gasförmige Kühlmedium eine Anströmgeschwindigkeit zwischen 0,1 und 1 m/s aufweist.

8. Verfahren nach einem oder mehreren der Ansprüche 1 bis 7, **dadurch gekennzeichnet, dass** das gasförmige Kühlmedium, bevor es in der ersten Abkühlzone der mindestens einen Queranblasung zugeführt wird, mittels einer ersten Temperiervorrichtung temperiert wird.

9. Verfahren nach einem oder mehreren der Ansprüche 1 bis 8, **dadurch gekennzeichnet, dass** in der zweiten Abkühlzone das Filamentbündel so zwischen perforierten Materialien, wie z.B. perforierten Platten, durchgeführt wird, dass das gasförmige Kühlmedium durch Selbstansaugung der Filamente des Filamentbündels von zwei Seiten auf die Filamente treffen kann.

10. Verfahren nach einem oder mehreren der Ansprüche 1 bis 8, **dadurch gekennzeichnet, dass** in der zweiten Abkühlzone das Filamentbündels durch ein perforiertes Rohr geführt wird.

11. Verfahren nach einem oder mehreren der Ansprüche 1 bis 10, **dadurch gekennzeichnet, dass** die erste Abkühlzone auf der Anblasstrecke AC eine erste Queranblasung und eine unmittelbar daran anschließende zweite Queranblasung aufweist, wobei die erste und zweite Queranblasung in Summe die Länge L aufweisen, und wobei die erste Queranblasung mit einer Geschwindigkeit V₁₁ des gasförmigen Kühlmediums betrieben wird, und die zweite Queranblasung mit einer Geschwindigkeit des gasförmigen Kühlmediums V₁₂ betrieben wird, und wobei V₁₁ verschieden ist von V₁₂.

12. Verfahren nach einem oder mehreren der Ansprüche 1 bis 11, **dadurch gekennzeichnet, dass** die erste Abkühlzone auf der Anblasstrecke AC eine erste Queranblasung und eine unmittelbar daran anschließende zweite Queranblasung aufweist, wobei die erste und zweite Queranblasung in Summe die Länge L aufweisen, und wobei die erste Queranblasung mit einer Temperatur T₁₁ des gasförmigen Kühlmediums betrieben wird und die zweite Queranblasung mit einer Temperatur T₁₂ des gasförmigen Kühlmediums betrieben wird, und wobei T₁₁ verschieden ist von T₁₂.

13. Verfahren nach einem oder mehreren der Ansprüche 1 bis 12, **dadurch gekennzeichnet, dass** das Filamentbündel in der zweiten Abkühlzone durch Selbstansaugung von in der Umgebung des Filamentbündels befindlichem gasförmigen Kühlmedium weiter abgekühlt wird, wobei das gasförmige Kühlmedium vor dem Eintritt in die zweite Abkühlzone temperiert wird.

14. Verfahren nach einem oder mehreren der Ansprüche 1 bis 13, **dadurch gekennzeichnet, dass** als gasförmiges Kühlmedium Luft und/oder ein Inertgas eingesetzt wird.

15. Verfahren nach einem oder mehreren der Ansprüche 1 bis 14, **dadurch gekennzeichnet, dass** nach der Abkühlung des Filamentbündels in der zweiten Abkühlzone und vor der Aufwicklung eine ein- oder mehrstufige Verstreckung der Filamente erfolgt.

16. Verfahren nach einem oder mehreren der Ansprüche 1 bis 15, **dadurch gekennzeichnet, dass** die Aufwicklung bei Geschwindigkeiten von mindestens 2500 m/min erfolgt.

17. Verfahren nach einem oder mehreren der Ansprüche 1 bis 16, **dadurch gekennzeichnet, dass** das thermoplastische Material gewählt wird aus einer Gruppe enthaltend thermoplastische Polymere, wobei die Gruppe Polyester, Polyamid, Polyolefin oder Mischungen bzw. Copolymere dieser Polymere enthält.

18. Verfahren nach einem oder mehreren der Ansprüche 1 bis 17, **dadurch gekennzeichnet, dass** das thermoplastische Material im wesentlichen aus Polyethylenterephthalat besteht.

19. Polyestermultifilamentgarn erhalten durch ein Verfahren nach einem oder mehreren der Ansprüche 1 bis 18 mit einer Dimensionsstabilität von höchstens 11,0 % und mit einer Flusenzahl, die mindestens 5 % geringer ist als die Flusenzahl eines Polyesterfilamentgarns, das unter den gleichen Bedingungen gesponnen wird, außer, dass L_{BX} = L ist.

20. Polyestermultifilamentgarn nach Anspruch 19 mit einer Dimensionsstabilität von von höchstens 10,5 %.

21. Polyestermultifilamentgarn nach Anspruch 19 oder 20 mit einer Bruchfestigkeit von mehr als 60 cN/tex.

22. Polyestermultifilamentgarn nach Anspruch 21 mit einer Bruchfestigkeit von mehr als 65 cN/tex.

23. Polyestermultifilamentgarn nach einem oder mehreren der Ansprüche 19 bis 22 mit einer Flusenzahl, die mindestens 50 % geringer ist als die Flusenzahl eines Polyesterfilamentgarns, das unter den gleichen Bedingungen gesponnen wird, außer, dass L_{BX} = L ist.

24. Polyestermultifilamentgarn nach Anspruch 23 mit eine Flusenzahl, die mindestens 60 % geringer ist als die Flusenzahl eines Polyesterfilamentgarns, das unter den gleichen Bedingungen gesponnen wird, außer, dass L_{BX} = L ist.

25. Polyestermultifilamentgarn nach einem oder mehreren der Ansprüche 19 bis 24 mit einer Fadenbruchzahl von weniger als 25 pro 1000 kg Garn.

26. Polyestermultifilamentgarn nach Anspruch 25 mit einer Fadenbruchzahl von weniger als 10 pro 1000 kg Garn.

27. Polyestermultifilamentgarn nach einem oder mehreren der Ansprüche 19 bis 26, **dadurch gekennzeichnet, dass** das Garn eine Buchfestigkeit T in mN/tex und eine Bruchdehnung E in % aufweist, wobei das Produkt aus der Bruchfestigkeit T und der dritten Wurzel aus der Bruchdehnung E, T•E^{1/3}, mindestens 1600 mN %^{1/3}/tex beträgt.

28. Ungedippter Cord umfassend ein Polyestermultifilamentgarn nach Anspruch 27, **dadurch gekennzeichnet, dass** der Cord für das Produkt T•E^{1/3} einen Wert von mindestens 1375 mN %^{1/3}/tex aufweist.

29. Gedippter Cord umfassend ein Polyestermultifilamentgarn nach Anspruch 27, wobei der Cord ein Retentionsvermögen Rt aufweist, **dadurch gekennzeichnet, dass** der Qualitätsfaktor Q_{f}, d.h. das Produkt aus T•E^{1/3} der Polyesterfilamentgarne und Rt des Cordes, größer ist als 1350 mN %^{1/3}/tex.

## Claims

1. Method for spinning a multifilament yarn from a thermoplastic material, comprising the steps of extruding the melted material through a spinneret to form a filament bundle with a plurality of filaments and winding the filaments as multifilament yarn after solidifying, wherein the spinneret has a plurality of spinneret holes and the ends of the holes at which the filaments discharge form a spinneret hole discharge plane, and wherein the filament bundle following the spinneret is cooled in a first cooling zone initially by at least one instance of transversely blowing a gaseous cooling medium and by extracting the gaseous cooling medium opposite said transverse blowing instance, and then, in a second cooling zone beneath the first cooling zone, the filament bundle is cooled further by self-suction of gaseous cooling medium located in the vicinity of the filament bundle, **characterized in that** in the first cooling zone the at least one transverse blowing instance for the gaseous cooling medium extends over a blowing section AC of length L, wherein the blowing section AC has an upper start A facing the spinneret holes and a lower end C facing away from the spinneret holes, and arranged opposite the blowing section AC is a section BD, which has a start B facing the spinneret holes and an end D facing away from the spinneret holes, and the imaginary section AB runs between A and B parallel to the spinneret hole discharge plane, wherein the section BD has the length L, and wherein the section BD is subdivided into an open extraction section BX of length L_{BX}, via which the gaseous cooling medium is extracted, and a closed section XD of length L_{XD}, wherein the ratio L_{BX}:L_{XD} lies in the range from 0.15:1 to 0.5:1.

2. Method according to Claim 1, **characterized in that** the ratio L_{BX}:L_{XD} lies in the range from 0.2:1 to 0.4:1.

3. Method according to Claim 1 or 2, **characterized in that** L_{BX} has a length in the range from 5 cm to 50 cm and L_{XD} has a length in the range from 20 cm to 150 cm.

4. Method according to one or more of Claims 1 to 3, **characterized in that** the blowing section AC has an angle α of 60° to 90° to the imaginary section AB and the extraction section BX has an angle β of 60° to 90° to the imaginary section AB.

5. Method according to Claim 4, **characterized in that** the blowing section AC has an angle α of 90° to the imaginary section AB and the extraction section BX has an angle β of 90° to the imaginary section AB.

6. Method according to Claim 4, **characterized in that** the blowing section AC has an angle α of 60° to < 90° to the imaginary section AB and the extraction section BX has an angle β of 90° to the imaginary section AB.

7. Method according to one or more of Claims 1 to 6, **characterized in that** the gaseous cooling medium transversely blown in the first cooling zone has a flow velocity between 0.1 and 1 m/s.

8. Method according to one or more of Claims 1 to 7, **characterized in that** the gaseous cooling medium is conditioned by means of a first temperature control device before it is fed in the first cooling zone to the at least one transverse blowing instance.

9. Method according to one or more of Claims 1 to 8, **characterized in that** in the second cooling zone the filament bundle is fed between perforated materials, e.g. perforated plates, in such a way that the gaseous cooling medium can reach the filaments from two sides due to self-suction of the filaments of the filament bundle.

10. Method according to one or more of Claims 1 to 8, **characterized in that** in the second cooling zone the filament bundle is fed through a perforated tube.

11. Method according to one or more of Claims 1 to 10, **characterized in that** the first cooling zone along the blowing section AC has a first transverse blowing instance and a second transverse blowing instance directly subsequent thereto, wherein the first and second transverse blowing instances have the length L in sum, and wherein the first transverse blowing instance is operated at a velocity v₁₁ of the gaseous cooling medium and the second transverse blowing instance is operated at a velocity v₁₂ of the gaseous cooling medium, where v₁₁ is different from v₁₂.

12. Method according to one or more of Claims 1 to 11, **characterized in that** the first cooling zone along the blowing section AC has a first transverse blowing instance and a second transverse blowing instance directly subsequent thereto, wherein the first and second transverse blowing instances have the length L in sum, and wherein the first transverse blowing instance is operated at a temperature T₁₁ of the gaseous cooling medium and the second transverse blowing instance is operated at a temperature T₁₂ of the gaseous cooling medium, where T₁₁ is different from T₁₂.

13. Method according to one or more of Claims 1 to 12, **characterized in that** the filament bundle is further cooled in the second cooling zone by self-suction of gaseous cooling medium located in the vicinity of the filament bundle, wherein the gaseous cooling medium is temperature-conditioned prior to entry into the second cooling zone.

14. Method according to one or more of Claims 1 to 13, **characterized in that** air and/or an inert gas is used as the gaseous cooling medium.

15. Method according to one or more of Claims 1 to 14, **characterized in that** the filaments are drawn in one or more steps after the cooling of the filament bundle in the second cooling zone and before winding.

16. Method according to one or more of Claims 1 to 15, **characterized in that** the winding is performed at speeds of at least 2500 m/min.

17. Method according to one or more of Claims 1 to 16, **characterized in that** the thermoplastic material is selected from a group that comprises thermoplastic polymers, wherein the group contains polyester, polyamide, polyolefin or mixtures and/or copolymers of these polymers.

18. Method according to one or more of Claims 1 to 17, **characterized in that** the thermoplastic material consists substantially of polyethylene terephthalate.

19. Polyester multifilament yarn obtained by a method according to one or more of Claims 1 to 18 with a dimensional stability of at most 11.0% and with a fluff index which is at least 5% lower than the fluff index of a polyester filament yarn that is spun under the same conditions except that L_{BX} = L.

20. Polyester multifilament yarn according to Claim 19 with a dimensional stability of at most 10.5%.

21. Polyester multifilament yarn according to Claim 19 or 20 with a breaking tenacity of more than 60 cN/tex.

22. Polyester multifilament yarn according to Claim 21 with a breaking tenacity of more than 65 cN/tex.

23. Polyester multifilament yarn according to one or more of Claims 19 to 22 with a fluff index which is at least 50% lower than the fluff index of a polyester filament yarn that is spun under the same conditions except that L_{BX} = L.

24. Polyester multifilament yarn according to Claim 23 with a fluff index which is at least 60% lower than the fluff index of a polyester filament yarn that is spun under the same conditions except that L_{BX} = L.

25. Polyester multifilament yarn according to one or more of Claims 19 to 24 with a filament breakage rate of less than 25 per 1000 kg of yarn.

26. Polyester multifilament yarn according to Claim 25 with a filament breakage rate of less than 10 per 1000 kg of yarn.

27. Polyester multifilament yarn according to one of more of Claims 19 to 26, **characterized in that** the yarn has a breaking tenacity T in mN/tex and an elongation at rupture E in %, wherein the product of the breaking tenacity T and the cube root of the elongation at rupture E, T•E^{1/3}, is at least 1600 mN %^{1/3}/tex.

28. Undipped cord comprising a polyester multifilament yarn according to Claim 27, **characterized in that** the cord has a value of at least 1375 mN %^{1/3}/tex for the product T•E^{1/3}.

29. Dipped cord comprising a polyester multifilament yarn according to Claim 27, wherein the cord has a retention capacity Rt, **characterized in that** the quality factor Q_{f}, i.e. the product of T•E^{1/3} of the polyester filament yarns and Rt of the cord, is greater than 1350 mN %^{1/3}/tex.

## Revendications

1. Procédé de filage d'un fil du type multifilament constitué d'un matériau thermoplastique, comportant les opérations dans lesquelles le matériau amené à l'état fondu est extrudé dans une buse de filage pour former un faisceau de filaments comportant de nombreux filaments et est enroulé après solidification en tant que fil du type multifilament, la buse de filage présentant un grand nombre de trous de buse et les extrémités des trous par lesquels sortent les filaments formant un plan de sortie de trous de buse, et le faisceau de filaments étant d'abord refroidi en-dessous de la buse de filage dans une première zone de refroidissement au moyen d'au moins un soufflage transversal en utilisant un fluide de refroidissement gazeux et au moyen d'une aspiration du fluide de refroidissement gazeux disposée en face de ce soufflage transversal, et ensuite le faisceau de filaments étant ensuite davantage refroidi dans une deuxième zone de refroidissement située en-dessous de la première zone de refroidissement, par auto-aspiration de fluide de refroidissement gazeux se trouvant dans l'environnement du faisceau de filaments, **caractérisé en ce que** dans la première zone de refroidissement, le soufflage transversal, au minimum unique, du fluide de refroidissement gazeux est effectué sur un parcours de soufflage AC de longueur L, le parcours de soufflage AC présentant une partie initiale supérieure A orientée vers les trous de buse et une partie d'extrémité inférieure C orientée à l'écart des trous de buse, et **en ce qu'**en face du parcours de soufflage AC est disposé un parcours BD qui présente une partie initiale B orientée vers les trous de buse et une extrémité D orientée à l'écart des trous de buse et **en ce que** le parcours imaginaire AB entre A et B s'étend parallèlement au plan de sortie des trous de buse, le parcours BD ayant la longueur L et le parcours BD étant subdivisé en un parcours d'aspiration ouvert BX de longueur L_{BX}, le rapport L_{BX}/L_{XD} se situant dans la zone comprise entre 0,15/1 et 0,5/1.

2. Procédé selon la revendication 1 **caractérisé en ce que** le rapport L_{BX}/L_{XD} se situe dans la zone comprise entre 0,2/1 et 0,4/1.

3. Procédé selon la revendication 1 ou 2 **caractérisé en ce que** L_{BX} a une longueur se situant dans la zone comprise entre 5 cm et 50 cm et L_{XD} a une longueur se situant dans la zone comprise entre 20 cm et 150 cm.

4. Procédé selon une ou plusieurs des revendications 1 à 3, **caractérisé en ce que** le processus de soufflage AC présente un angle α compris entre 60° et 90° par rapport au parcours imaginaire AB et **en ce que** le parcours d'aspiration BX présente un angle β compris entre 60° et 90° par rapport au parcours imaginaire AB.

5. Procédé selon la revendication 4 **caractérisé en ce que** le parcours de soufflage AC présente un angle α de 90° par rapport au parcours imaginaire AB et **en ce que** le parcours d'aspiration BX présente un angle β de 90° par rapport au parcours imaginaire AB.

6. Procédé selon la revendication 4 **caractérisé en ce que** le parcours de soufflage AC présente un angle α compris entre 60° et moins de 90° par rapport au parcours imaginaire AB et **en ce que** le parcours d'aspiration BX présente un angle β de 90° par rapport au parcours imaginaire AB.

7. Procédé selon une ou plusieurs des revendications 1 à 6, **caractérisé en ce que** le fluide de refroidissement gazeux soufflé transversalement dans la première zone de refroidissement est doté d'une vitesse de flux comprise entre 0,1 et 1 m/s.

8. Procédé selon une ou plusieurs des revendications 1 à 7, **caractérisé en ce que** le fluide de refroidissement gazeux subit une régulation de température au moyen d'un premier dispositif de régulation de température avant d'être amené dans la première zone de refroidissement d'un dispositif de soufflage transversal au minimum unique.

9. Procédé selon une ou plusieurs des revendications 1 à 8, **caractérisé en ce qu'**on fait passer le faisceau de filaments dans la deuxième zone de refroidissement entre des matériaux perforés, tels que, par exemple, des plaques perforées, de telle manière que le fluide de refroidissement gazeux peut atteindre les filaments à partir de deux côtés, par auto-aspiration des filaments du faisceau de filaments.

10. Procédé selon une ou plusieurs des revendications 1 à 8, **caractérisé en ce que** dans la deuxième zone de refroidissement le faisceau de filaments passe dans un tube perforé.

11. Procédé selon une ou plusieurs des revendications 1 à 10, **caractérisé en ce que** la première zone de refroidissement présente sur le parcours de soufflage AC un premier dispositif soufflage transversal et un deuxième dispositif de soufflage transversal qui se raccorde immédiatement à celui-ci, le premier dispositif de soufflage transversal et le deuxième dispositif de soufflage transversal présentant, en étant additionnés, la longueur L et le premier dispositif de soufflage transversal étant mené avec une vitesse V₁₁ du fluide de refroidissement gazeux et le deuxième dispositif de soufflage transversal étant mené avec une vitesse V₁₂ du fluide de refroidissement gazeux, V₁₁ étant différent de V₁₂.

12. Procédé selon une ou plusieurs des revendications 1 à 11, **caractérisé en ce que** la première zone de refroidissement présente sur le premier parcours de soufflage AC un premier dispositif de soufflage transversal et un deuxième dispositif de soufflage transversal qui se raccord immédiatement à celui-ci, le premier et le deuxième dispositifs de soufflage transversal présentant, en étant additionnés, la longueur L, le premier dispositif de soufflage transversal étant mené avec une température T₁₁ du fluide de refroidissement gazeux et le deuxième dispositif de soufflage transversal l'étant avec une température T₁₂, des fluides de refroidissement gazeux, T₁₁ étant différent de T₁₂.

13. Procédé selon une ou plusieurs des revendications 1 à 12, **caractérisé en ce que** le faisceau de filaments est refroidi davantage dans la deuxième zone de refroidissement gazeux par auto-aspiration du fluide de refroidissement se trouvant dans l'environnement du faisceau de filaments, le fluide de refroidissement gazeux subissant une opération de régulation de température avant l'entrée dans la deuxième zone de refroidissement.

14. Procédé selon une ou plusieurs des revendications 1 à 13, **caractérisé en ce qu'**en tant que fluide de refroidissement gazeux on met en oeuvre de l'air et/ou un gaz inerte.

15. Procédé selon une ou plusieurs des revendications 1 à 14, **caractérisé en ce qu'**après le refroidissement du faisceau de filaments dans la deuxième zone de refroidissement et avant l'enroulage on effectue un étirage des filaments en une ou plusieurs étapes.

16. Procédé selon une ou plusieurs des revendications 1 à 15, **caractérisé en ce que** l'enroulement est effectué à des vitesses d'au moins 2500 m/min.

17. Procédé selon une ou plusieurs des revendications 1 à 16, **caractérisé en ce que** le matériau thermoplastique est choisi dans un groupe comprenant des polymères thermoplastiques, le groupe comprenant le polyester, le polyamide, les polyoléfines ou des mélanges, ou des copolymères de ces polymères.

18. Procédé selon une ou plusieurs des revendications 1 à 17, **caractérisé en ce que** le matériau thermoplastique est essentiellement constitué de polytéréphtalate d'éthylène.

19. Fil du type multifilament de polyester obtenu au moyen d'un procédé selon une ou plusieurs des revendications 1 à 18 doté d'une stabilité dimensionnelle de 11,0 % au plus et d'un indice de perte par boulochage qui est d'au moins 5 % inférieur à l'indice de perte par boulochage d'un fil du type multifilament de polyester qui est filé dans les mêmes conditions à l'exception du fait que L_{BX} = L.

20. Fil du type multifilament de polyester selon la revendication 19 doté d'une stabilité dimensionnelle de 10,5 % au plus.

21. Fil du type multifilament de polyester selon la revendication 19 ou 20 doté d'une résistance à la rupture supérieure à 60 cN/tex.

22. Fil du type multifilament de polyester selon la revendication 21 doté d'une résistance à la rupture supérieure à 65 cN/tex.

23. Fil du type multifilament de polyester selon une ou plusieurs des revendications 19 à 22 doté d'un indice de perte par boulochage qui est d'au moins 50 % inférieur à l'indice de perte par boulochage d'un fil du type multifilament de polyester qui est filé dans les mêmes conditions à l'exception du fait que L_{BX} = L.

24. Fil du type multifilament de polyester selon la revendication 23 doté d'un indice de perte par boulochage qui est d'au moins 60 % inférieur à l'indice de perte par boulochage d'un fil du type multifilament de polyester qui est filé dans les mêmes conditions, à l'exception du fait que L_{BX} = L.

25. Fil du type multifilament de polyester selon une ou plusieurs des revendications 19 à 24 doté d'un indice de casse de fil qui est inférieur à 25 pour 1000 kg de fil.

26. Fil du type multifilament de polyester selon la revendication 25 doté d'un indice de casse de fil qui est inférieur à 10 pour 1000 kg de fil.

27. Fil du type multifilament de polyester selon une ou plusieurs des revendications 19 à 26, **caractérisé en ce que** le fil présente une résistance à la rupture T en mN/tex et un allongement à la rupture E en %, le produit de la résistance à la rupture T et de la racine cubique de l'allongement à la rupture E, T. E^{1/3} est d'au moins 1600 mN %^{1/3}/tex.

28. Câble non traité par plongé comportant un fil du type multifilament de polyester selon la revendication 27 **caractérisé en ce que** le câble présente, en ce qui concerne le produit T . E^{1/3}, une valeur d'au moins 1375 mN % ^{1/3}/tex.

29. Câble traité par plongé comportant un fil du type multifilament de polyester selon la revendication 27, le câble présentant un pouvoir de rétension Rt **caractérisé en ce que** le facteur de qualité Qt, c'est-à-dire le produit de T . E^{1/3} des fils du type filament de polyester et de Rt du câble est supérieur à 1350 mN % ^{1/3}/tex.
